# EUROPÄISCHE PATENTSCHRIFT

(11) **EP 0 332 745 B1**
(45) Veröffentlichungstag und Bekanntmachung des Hinweises auf die Patenterteilung: **27.12.1991**
(21) Anmeldenummer: 88118297.6
(22) Anmeldetag: 03.11.1988
(51) Int. Cl.: F42B 1/02

(54) **Verfahren zur Herstellung einer Einlage zum Belegen einer Sprengstoffladung**
Manufacturing method for the casing of an explosive charge
Procédé pour la fabrication d'un revêtement pour une charge explosive

(30) Priorität: 18.03.1988 DE 3809051
(43) Veröffentlichungstag der Anmeldung: 20.09.1989
(73) Patentinhaber: Rheinmetall GmbH, 40880 Ratingen (DE)
(72) Erfinder: Peters, Jörg, Dr., D-4000 Düsseldorf 30 (DE); Weisshaupt, Herberg, D-5100 Aachen (DE)

(56) Entgegenhaltungen:
- BE-A- 671 317
- FR-A- 1 057 293

## Beschreibung

Die Erfindung bezieht sich auf ein Verfahren zur Herstellung einer Einlage aus einem kohlenstoffarmen Eisenwerkstoff zum Belegen einer Sprengstoffladung.

Einlagen zum Belegen von Sprengladungen bestehen im allgemeinen aus Eisen oder Kupfer; Kupfer wird üblicherweise für Einlagen von Spitzkegelhohlladungen benutzt. Der Einlagenwerkstoff soll eine hohe Duktilität aufweisen und einen hohen Reinheitsgrad besitzen, um eine mögliche Verformungsverfestigung zu vermeiden.

Zur Herstellung von Einlagen zum Belegen von Sprengstoffladungen sind bereits zahlreiche verschiedene Materialien verwendet worden.

Aus der DE-A-29 13 103 ist es z. B. bekannt, daß die Einlage einer Flachkegelladung aus einer Legierung besteht, die einen genügend hohen Tantalgehalt aufweist, um eine Dichte zu erreichen, die größer als diejenige des Kupfers ist. Die Legierung kann weitere Metalle wie Wolfram, Molybdän oder Niob enthalten. Hierbei ist jedoch die erforderliche hohe Duktilität nicht mehr gewährleistet.

Aus der DE-A-29 01 500 ist weiterhin ein Einlagenmaterial aus einer superplastischen Legierung bekannt, die eine große Dehnung ohne Einschnürung bis zum Bruch aushält. Die Legierung soll aus Blei und Zinn oder Zink und Aluminium bestehen.

Diese Legierungen besitzen zwar eine hohe Duktilität aber nur eine nicht zufriedenstellende Leistungsumsetzung im Ziel bzw. eine geringe Eindringtiefe in beispielsweise eine Panzerplatte.

Aus der BE-A-671 317 ist ferner die Herstellung grobkörniger Kupfer- oder Eisen-Hohlladungseinlagen bekannt. Durch entsprechende Temperaturwahl wird erreicht, daß die Einlage vorzugsweise Korngrößen zwischen 100 bis 200 µ aufweist, wodurch die Leistung des Hohlladungsstrahles erheblich gesteigert werden kann.

Bei Einlagen aus Eisenwerkstoffen wird üblicherweise ein kohlenstoffarmes Weicheisen von technischer Reinheit mit der Handelsbezeichnung Armco-Eisen (american rolling and mining company) verwendet. Eine typische Analyse von Armco-Eisen zeigen folgende, in Gewichtsprozent angegebene Werte: 0,015 % C; 0,02 % Si; 0,002 % Mn; 0,05 % P; 0,0022 % S; 0,01 % N; die Gesamtverunreinigung beträgt etwa 0,1 %.

Beim Frischen von Roheisen wird der Schmelze zum Verschlakken der Begleitelemente reiner Sauerstoff zugeführt. Dabei geht auch Sauerstoff als FeO in der Schmelze in Lösung. Hier gilt ein wichtiges Abhängigkeitsverhältnis: C x O = konstant. Ein Strahl mit geringem C-Gehalt enthält daher nach dem Frischen relativ viel Sauerstoff, so daß er wegen seiner Rotbruch Empfindlichkeit durch Zugabe von Ferromangan desoxidiert werden muß. Da dies bei Armco-Eisen nicht möglich ist, wird die Schmelze einer Vakuumentgasung unterzogen, wodurch der Sauerstoffgehalt vermindert und die Gefügehomogenität verbessert werden soll.

Dennoch erfüllt Armco-Eisen die Anforderungen, die an ein Einlagenmaterial zur Belegung von Sprengstoffladungen gestellt werden, nicht zufriedenstellend. Aus verschiedenen Chargen von zu verschiedenen Zeiten erschmolzenem Armco-Eisen lassen sich keine Einlagen mit reproduzierbar gleichem verhalten herstellen, da beim Herunterwalzen des Materiales Anisotropien bzw. Grobkörnigkeiten in der Walztextur auftreten, die beispielsweise schon dadurch zum Ausdruck kommen, daß bei der Endformgebung einer flachen Scheibe zu einer Flachkegeleinlage oder einer kugelkalottenförmigen Einlagenschale sich unebene Oberflächenstrukturen (Orangenhaut und Zugrilligkeit) ausbilden. Bei der Sprengumformung zu langgestreckten Projektilen tritt eine extrem hohe Umformgeschwindigkeit auf, bei der sich auch geringste Einschlüsse erheblich mehr auswirken als bei üblicher Prüf-Umformung, so daß Projektile aus Armco-Eisen vielfach ein ungleichmäßiges asymmetrisches Aussehen aufweisen, krumme Geschosse ausbilden, bei der Projektilbildung zum Abreißen neigen und nicht zufriedenstellende Leistungen im Ziel zur Folge haben.

Es ist Aufgabe der vorliegenden Erfindung, ein Verfahren zur Herstellung einer Einlage aus einem kohlenstoffarmen Eisenwerkstoff zum Belegen einer Sprengstoffladung anzugeben, das es in vorgebbarer reproduzierbarer Weise ermöglicht, daß die daraus gefertigten Einlagen in wiederhohlbarer Weise bei der Sprengumformung ein völlig isotropes Verhalten zeigen.

Diese Aufgabe wird erfindungsgemäß mit den kennzeichnenden Merkmalen des Patentanspruchs 1 gelöst.

Mit der Erfindung kann in reproduzierbarer Weise ein Eisenwerkstoff für Einlagen zum Belegen von Sprengladungen erzeugt werden, bei dem die daraus hergestellten Einlagen ein völlig isotropes Verhalten zeigen.

Untersuchungen hierzu mit der Zielsetzung, die Bildung von sprenggeformten Projektilen zu optimieren, haben zu hervorragenden Ergebnissen geführt.

Dabei wurden stabförmige Geschosse von hohem Schlankheitsgrad mit einer Länge von etwa 1 bezogen auf das Einlagenkaliber sprenggeformt, wobei die Streuung unter 1 % lag. Die Projektile 12 (siehe Zeichnung) wiesen ausnahmslos eine isotrope Verformung ohne Einschnürung auch bei hoher Streckung auf. Die langgestreckten Projektile, die auf weit über 150 m hinaus eine hohe Flugstabilität und Treffgenauigkeit besitzen, konnten völlig reproduzierbar aus den erfindungsgemäßen Einlagen 10 dargestellt werden.

Durch das beruhigte Vergießen des schmelzflüssigen, auf unter 0,01 Gew. % Kohlenstoffgehalt gefrischten Eisenwerkstoffes unter dosierter Zugabe von Aluminiumpulver zur Desoxydation der Schmelze ergibt sich ein rein ferritisch erstarrter Eisenwerkstoff ohne jegliche Schlackenbestandteile oder Anteile einer zweiten Phase, jedoch mit mikrofeinverteilten Aluminiumnitriden (AlN) . Die stark entkohlte Stahlschmelze kann ggf. auch noch einer Vakuumentgasung unterzogen werden.

Üblicherweise wird heutzutage eine Charge von z. B. ca. 60 bis 100 Tonnen Stahlguß im Stranggußverfahren (hier beruhigt) vergossen. Die Stranggußkokille hat eine Querschnittsfläche von etwa 2 m x 0,2 m. Der erstarrte Stahlgußstrang wird auf Längen von etwa 10 m geschnitten und abgekühlt.

Zur Blechherstellung wird das Stranggußteil auf die gewünschte Umformtemperatur aufgeheizt. Der erfindungsgemäße Eisenwerkstoff wird zur Austenitisierung, d. h. zur Auflösung und Feinverteilung der Aluminiumnitride bei ca. 1250 °C, z. B. in einem Stoßofen geglüht, bevor er auf einer Warmbreitband-Walzstraße zur temperatur- und verformungsabhängigen vorgebbaren, insbesondere homogenen Gefügeeinstellung mit einer Korngröße von kleiner als 100 µm warmgewalzt wird. Die Umformtemperatur bei der Warmwalzung muß größer als 880 °C betragen.

Die Umformung soll oberhalb von 900 °C, d. h. dicht oberhalb der A₃-Linie im Zustandsbereich des kubisch flächenzentrierten Gamma-Eisens (KFZ-Gitter; Fe; A₃ für Reinsteisen = 911°C) erfolgen, da sonst eine Grobkornbildung durch Rekristallisation auftreten könnte. Eine Warmwalzung ist jedoch auch bei Temperaturen bis zu 1200 °C möglich, da die grobkornbildende Rekristallisation bei dem erfindungsgemäßen Eisenwerkstoff zusätzlich durch die fein dispers verteilten Al-Nitride gehemmt, bzw. verhindert wird. Der Walzvorgang wird mit einem möglichst großen Umformgrad von größer als 0,35, vorzugsweise etwa 0,45, durchgeführt, so daß mit möglichst geringen Stichzahlen (Walzgerüstdurchläufen) das Feinkorngefüge mit Korngrößen von 15 bis 80 µm, vorzugsweise zwischen 20 und 30 µm durch ein kontrolliertes Endwalzen eingestellt werden kann. Der erfindungsgemäße Eisenwerkstoff (SSR) zeichnet sich durch ein sehr auffälliges Beieinanderliegen von Streckgrenze mit ca. 290 N/mm² und Zugfestigkeit mit ca. 300 N/mm² aus.

Diese Warmbreitbandwalzung mit den erwähnten Umformparametern ist mit Armco-Eisen nicht durchführbar, da jede Warmverformung wie etwa Walzen, Schmieden, Biegen oder Pressen wegen der bekannten Rotbruchgefahr nicht im Temperaturbereich zwischen 850 ° bis 1050 °C erfolgen darf. Eine Umformung kann daher nur in kubisch raumzentrierten Zustandsbereich des Alpha-Eisens (KRZ-Gitter; α -Fe) erfolgen. Demzufolge ist die Korngröße hierbei nicht gezielt einstellbar, sondern mehr oder weniger ein Zufallsprodukt. Eine gezielte vorgebbare Reproduzierbarkeit mit homogenem Gefügeaufbau und isotropem Umformverhalten ist nicht gegeben. Aufgrund von Texturen und Zeiligkeiten im Gefüge wird bei hohen Umformgeschwindigkeiten vielmehr Anisotropien der Umformeigenschaften die Folge.

Im Gegensatz dazu hat der erfindungsgemäße Eisenwerkstoff eine äußerst hohe Tiefziehqualität und zeigt aufgrund seiner Homogenität bei einer Umformung keinerlei Vorzugsorientierungen. Er eignet sich daher vorzüglich für Einlagen aller Art (Hohlspitz-; Fachkegel-; kalottenförmige Einlagen), die projektil- oder strahlbildend sind sowie auch für Schneidladungen.

Insbesondere für sprenggeformte Projektile, bei denen hiermit eine Projektillänge von größer 1 bezogen auf das Einlagenkaliber problemlos erreichbar ist, ist der erfindungsgemäße Eisenwerkstoff (SSR) aufgrund seiner Reproduzierbarkeit, Homogenität und seinem isotropen Verformungsverhalten mit gleichmäßiger Heckausbildung des stabförmigen Geschoßkörpers ohne Einschnürungen bestens geeignet, da hierbei keine Risse, Faltenbildungen oder Asymmetrien auftreten.

## Patentansprüche

1. Verfahren zur Herstellung einer Einlage aus einem kohlenstoffarmen Eisenwerkstoff zum Belegen einer Sprengstoffladung,
**gekennzeichnet durch** folgende Merkmale:
- der gelöste Kohlenstoffgehalt des Eisenwerkstoffes wird auf kleiner als 0,01 Gew. % Kohlenstoff (C) eingestellt,
- der schmelzflüssige Eisenwerkstoff wird beruhigt vergossen,
- der erstarrte Eisenwerkstoff wird zur temperatur- und verformungsabhängigen, vorgebbaren Gefügeeinstellung bei einer Temperatur oberhalb von 850 °C umgeformt und
- die Korngröße des Eisenwerkstoffes wird dabei reproduzierbar auf kleiner als 100 µm eingestellt.

2. Verfahren nach Anspruch 1, **dadurch gekennzeichnet**, daß die Korngröße auf 15 bis 80 µm, vorzugsweise auf 20 bis 30 µm, eingestellt wird.

3. Verfahren nach Anspruch 1 oder 2, **dadurch gekennzeichnet**, daß die Umformung als Warmwalzung mit einem Umformgrad φ von größer als 0,35 durchgeführt wird.

4. Verfahren nach Anspruch 1, 2 oder 3, **dadurch gekennzeichnet**, daß der Umformgrad etwa 0,45 beträgt.

5. Verfahren nach Anspruch 1, 2, 3 oder 4, **dadurch gekennzeichnet**, daß die Umformtemperatur bei der Warmwalzung zur Gefügeeinstellung größer als 880 °C beträgt.

6. Kohlenstoffarmer Eisenwerkstoff zur Herstellung einer Einlage zum Belegen von Sprengstoffladungen gemäß dem Verfahren nach den Ansprüchen 1 bis 5, **dadurch gekennzeichnet**, daß der Eisenwerkstoff
- ein Feinstkorngefüge mit einer Korngröße von kleiner als 100 µm aufweist,
- einen gelösten Kohlenstoffgehalt von kleiner als 0,01 Gew. % (C) aufweist und
- die Brucheinschnürung (Z) größer als 80 % beträgt.

7. Eisenwerkstoff nach Anspruch 6, **dadurch gekennzeichnet**, daß die Brucheinschnürung (Z) zwischen 85 % und 92 % beträgt.

8. Eisenwerkstoff nach Anspruch 6 oder 7, **dadurch gekennzeichnet**, daß die Korngröße kleiner als 50 µm, vorzugsweise etwa 20 bis 30 µm beträgt.

9. Eisenwerkstoff nach Anspruch 6, 7 oder 8, **dadurch gekennzeichnet**, daß der Umformgrad des Eisenwerkstoffes bei der Warmwalzung größer als 0,35, vorzugsweise etwa 0,45, beträgt.

## Claims

1. Process for the production of an insert of low-carbon ferrous material for lining an explosive charge, characterised by the following features:
- the dissolved carbon content of the ferrous material is selected at less than 0.01% by weight of carbon (C),
- the molten ferrous material is cast in the killed state,
- the solidified ferrous material is converted at a temperature of over 850°C, for the preselectable setting of the structure in accordance with the temperature and deformation, and
- the grain size of the ferrous material is reproducibly adjusted, during this process, to less than 100 µm.

2. Process in accordance with Claim 1, characterised by the fact that the grain size is set at 15 to 80 µm, preferably at 20 to 30 µm.

3. Process in accordance with Claim 1 or 2, characterised by the fact that the conversion is carried out as a hot rolling process with a degree of conversion φ of over 0.35.

4. Process in accordance with Claim 1, 2 or 3, characterised by the fact that the degree of conversion φ amounts to about 0.45.

5. Process in accordance with Claim 1, 2, 3 or 4, characterised by the fact that the conversion temperature in the hot rolling for the adjustment of the structure is greater than 880°C.

6. Low-carbon ferrous material for the production of an insert for lining explosive charges and in accordance with the process indicated in Claims 1 to 5;
characterised by the fact that the ferrous material
- has a fine grain structure with a granularity of less than 100 µm,
- has a dissolved carbon content of less than 0.01% by weight (C), and
- has a fracturing contraction (Z) of over 80%.

7. Ferrous material in accordance with Claim 6, characterised by the fact that fracturing contraction (Z) is between 85% and 92%.

8. Ferrous material in accordance with Claim 6 or 7, characterised by the fact that the grain size is less than 50 µm and preferably amounts to about 20 to 30 µm.

9. Ferrous material in accordance with Claim 6, 7 or 8, characterised by the fact that the degree of deformation undergone by the ferrous material during the hot rolling process is greater than 0.35 and preferably amounts to about 0.45.

## Revendications

1. Procédé pour réaliser un revêtement en un matériau à base de fer à faible teneur en carbone pour revêtir une charge explosive, caractérisé en ce que:
- la teneur en carbone dissous du matériau à base de fer est réglée sur moins de 0,01% en poids de carbone (C),
- la masse fluide du matériau à base de fer est soumise à une coulée calme,
- le matériau à base de fer durci est formé par un réglage prédéterminé de sa structure dépendant de la température et du formage, à une température supérieure à 850°C, et
- la granulométrie du matériau à base de fer est ensuite réglée de façon reproductible sur moins de 100 µm.

2. Procédé selon la revendication 1, caractérisé en ce que la granulométrie est réglée entre 15 et 80 µm et de préférence entre 20 et 30 µm.

3. Procédé selon la revendication 1 ou 2, caractérisé en ce que le formage est réalisé par un laminage à chaud avec un taux de déformation φ supérieur à 0,35.

4. Procédé selon l'une quelconque des revendications 1 à 3, caractérisé en ce que le taux de déformation est d'environ 0,45.

5. Procédé selon l'une quelconque des revendications 1 à 4, caractérisé en ce que la température de formage lors du laminage à chaud pour régler la structure est supérieure à 880°C.

6. Matériau à base de fer à faible teneur en carbone destiné à la réalisation d'un revêtement pour charges explosives selon le procédé des revendications 1 à 5, caractérisé en ce que le matériau à base de fer
- présente une structure à grains fins dont la granulométrie est inférieure à 100 µm,
- présente une teneur en carbone dissous (C) inférieure à 0,01% en poids, et en ce que
la striction à la cassure (Z) est supérieure à 80%.

7. Matériau à base de fer selon la revendication 6, caractérisé en ce que la striction à la rupture (Z) est comprise entre 85% et 92%.

8. Matériau à base de fer selon la revendication 6 ou 7, caractérisé en ce que la granulométrie est inférieure à 50 µm, et comprise de préférence entre environ 20 et 30µm.

9. Matériau à base de fer selon l'une quelconque des revendications 6 à 8, caractérisé en ce que le taux de déformation du matériau à base de fer lors du laminage à chaud est supérieur à 0,35 et est de préférence d'environ 0,45.
